# EUROPÄISCHE PATENTSCHRIFT

(11) **EP 0 079 007 B1**
(45) Veröffentlichungstag und Bekanntmachung des Hinweises auf die Patenterteilung: **09.07.1986**
(21) Anmeldenummer: 82110003.9
(22) Anmeldetag: 29.10.1982
(51) Int. Cl.: B05D 3/06, B05D 7/14

(54) **Verfahren zum Versiegeln einer porösen Beschichtung**
Method of sealing a porous coating
Procédé pour boucher un revêtement poreux

(30) Priorität: 05.11.1981 DE 3143874
(43) Veröffentlichungstag der Anmeldung: 18.05.1983
(73) Patentinhaber: PTG PLASMA-OBERFLÄCHENTECHNIK GmbH, 72160 Horb (DE)
(72) Erfinder: Heinzel, Winfried, D-7240 Horb am Neckar (DE)
(74) Vertreter: KOHLER SCHMID + PARTNER

## Beschreibung

Die Erfindung betrifft ein Verfahren zur Oberflächenbehandlung einer auf ein Werkstück aufgebrachten porösen Beschichtung, bei dem die Beschichtung mit einem die Poren versiegelnden Kunststoff getränkt wird.

Ein derartiges Verfahren ist aus der DE-A-24 32 426 bekannt.

Bei dem bekannten Verfahren wird ein Stahl-Rohrmast an seiner Außenseite zunächst sandgestrahlt und auf die sandgestrahlte Oberfläche alsdann mittels Flammspritzen eine metallische Grundschicht aus Reinaluminium aufgebracht. Diese Schicht wird anschließend mit einer die Poren verschließenden Deckschicht aus einem Kunstharz versehen.

Das bekannte Verfahren soll dazu dienen, die Oberflächengüte hinsichtlich chemischer Belastungen, insbesondere Witterungseinfluß, zu verbessern und eine weitere Behandlung ist demzufolge weder vorgesehen noch nötig. Insbesondere ist die Oberflächenbehandlung des Rohrmastes mit dem Aufbringen der Deckschicht aus einem Kunstharz abgeschlossen und der Kunstharz kann demzufolge über eine verhältnismäßig lange Zeit aushärten.

Es ist weiterhin aus der DE-A-19 34 654 bekannt, bei der Herstellung von gefärbten Metallblechen von Rolle zu Rolle das Blech zunächst mit einer galvanisch abgeschiedenen ersten Schicht und alsdann mit einem Endaufstrich zu versehen, der durch Elektronenstrahlen polymerisierbar ist und dann auch polymerisiert wird.

Bei diesem gattungsfremden Herstellungsverfahren steht ebenfalls die Verbesserung der Oberflächengüte hinsichtlich chemischer Beanspruchung im Vordergrund und eine Nachbearbeitung des Bleches ist nicht vorgesehen, weil das in der genannten Weise beschichtete Blech wieder auf Rollen gewickelt und erst dann den Abnehmern zugeliefert wird.

Das eingangs genannte gattungsbildende Verfahren ist zur Oberflächenbehandlung solcher Werkstücke nicht geeignet, die bei einer taktweisen industriellen Fertigung hergestellt werden sollen und bei denen es auf eine hohe Abriebfestigkeit der Oberfläche ankommt, wie dies beispielsweise bei Druckzylindern, Kolbenstangen u. dgl. der Fall ist. Diese Maschinenteile erfordern zur Erzielung der benötigten Paßgenauigkeit eine Nachbearbeitung, insbesondere ein Schleifen. Würde man jedoch das Maschinenteil vor dem Schleifen gemäß dem eingangs genannten gattungsbildenden Verfahren mit flüssigem Kunststoff tränken, würde beim unmittelbar darauf folgenden Schleifen diese Kunststoffschicht wieder abgetragen bzw. abgerissen, da sie noch nicht hart ist. Man könnte zwar auch auf den Gedanken kommen, diese Schwierigkeiten dadurch zu vermeiden, daß man zunächst nachbearbeitet und dann mit Kunststoff tränkt, diese Möglichkeit scheidet jedoch deswegen aus, weil beim Schleifen die Poren der Hartstoffschicht durch Abschliff verschmiert werden und daher ein Tränken der Oberfläche nicht mehr möglich ist.

Der Erfindung liegt daher die Aufgabe zugrunde, ein Verfahren der eingangs genannten Art dahingehend weiterzubilden, daß auch Maschinenteile hoher Abriebfestigkeit hergestellt werden können, und zwar innerhalb industrieller Fertigungsprozesse mit hoher Takt- bzw. FlieBgeschwindigkeit.

Diese Aufgabe wird erfindungsgemäß dadurch gelöst, daß das Werkstück ein Maschinenteil hoher Abriebfestigkeit ist, daß das Werkstück zunächst im Plasmasprühverfahren mit einer Beschichtung aus einem Hartstoff wie Aluminiumoxid, Wolframcarbid, Chrom versehen wird, daß zum Tränken ein vernetzbarer Kunststoff oder Lack verwendet wird, daß der Kunststoff zunächst in dem nach außen weisenden Bereich durch Bestrahlung mit Elektronen ausgehärtet, insbesondere vernetzt wird und daß die Oberfläche unmittelbar nach der Vernetzung weiterbearbeitet, insbesondere geschliffen wird.

Die Erfindung löst damit die zugrundeliegende Aufgabe vollkommen, weil die aufeinanderfolgenden Schritte des Plasmasprüh-Beschichtens, des Tränkens, Aushärtens und Nachbearbeitens in der Art und Reihenfolge so aufeinander abgestimmt sind, daß schlußendlich Maschinenteile extrem hoher Abriebfestigkeit und Paßgenauigkeit in industriellen Fertigungsprozessen erzeugt werden können, die mit hoher Takt- oder Fließgeschwindigkeit ablaufen können. Dabei wird innerhalb der porösen Beschichtung eine vollkommen geschlossene Schicht des ausgehärteten, insbesondere vernetzten Kunststoffes oder Lackes geschaffen, die den Zutritt von Säuren oder sonstigen Aggresiven Stoffen zur Oberfläche des metallischen Körpers bei geeigneter Auswahl des Kunststoffes mit Sicherheit verhindert. Es ist dabei nicht unbedingt erforderlich, daß die Kunststoff- oder Lackschicht, die im folgenden der Einfachheit halber lediglich als Kunststoffschicht bezeichnet wird, in ihrer vollen Tiefe vernetzt wird, sondern es genügt, wenn das Vernetzen lediglich in einem äußeren Bereich erfolgt. Von Vorteil ist bei der Erfindung weiterhin, daß das Vernetzen mittels Elektronenbestrahlung sehr schnell erfolgen kann, bei Vorhandensein geeigneter Anlagen beispielsweise in wenigen Sekunden oder allenfalls wenigen Minuten, und daß eine merkliche Erwärmung der Kunststoffschicht und somit des die Beschichtung tragenden Körpers infolge der Elektronenbestrahlung nicht erfolgt. Es können daher auch gegen Temperaturerhöhungen empfindliche Körper mit dem erfindungsgemäßen Verfahren behandelt werden. Wenn vorgesehen ist, den Körper nach dem Vernetzen einer Bearbeitung zu unterziehen, beispielsweise die beschichtete Oberfläche zu schleifen, so wird die Vernetzung so durchgeführt, daß die Vernetzung in der aufgebrachten Kunststoffschicht zumindest so tief reicht, daß bei der nachfolgenden Bearbeitung keine noch nicht vernetzten Bereiche der Kunststoffschicht erreicht werden. Da zumindest der äußere Bereich der Kunststoffschicht in äußerst kurzer Zeit vernetzt und somit trocken ist, können die beschichteten Körper unmittelbar nach der Elektronenbestrahlung weiter bearbeitet werden. Je nach der Art des beschichteten Gegenstands mag es dann ausreichend sein, wenn in der Tiefe vorhandene, noch nicht vernetzte Bereiche des Kunststoffs unter dem Einfluß einer ausreichend hohen Umgebungstemperatur im Lauf der folgenden Tage oder Wochen noch vollständig vernetzen.

Für den beabsichtigten Korrosionsschutz der metallischen Oberfläche des beschichteten Körpers ist es nicht unbedingt erforderlich, daß der Kunststoff überall bis zur metallischen Oberfläche vordringt.

Da es jedoch für viele Fälle vorteilhaft ist, wenn die Kunststoffschicht möglichst tief in die poröse Beschichtung eindringt, ist gemäß einer Ausführungsform der Erfindung vorgesehen, daß der Körper vor dem Aufbringen des flüssigen Kunststoffes auf etwa 80 °C erwärmt wird, und daß der Kunststoff anschließend auf den erwärmten Körper aufgebracht, insbesondere aufgesprüht wird. Durch das Erwärmen auf die verhältnismäßig niedrige Temperatur von beispielsweise 80 °C, die auch von empfindlichen Körpern ohne Gefahr ausgehalten wird, wird die in den Hohlräumen der Hartstoffbeschichtung enthaltene Luft zu einem großen Teil ausgetrieben und es wird daher das Eindringen des flüssigen Kunststoffs bis in die Tiefe der porösen Schicht erleichtert. Der Kunststoff wird dabei aufgebracht, solange der Körper noch warm ist, so daß der flüssige Kunststoff bei der Abkühlung der in den Poren noch enthaltene Luft in tiefere Bereiche der porösen Schicht eindringen kann. Durch Aufsprühen kann die Menge des aufgebrachten flüssigen Kunststoffs besonders einfach den jeweiligen Erfordernissen angepaßt werden.

Vorteilhaft ist es, gemäß einer Ausführungsform der Erfindung einen flüssigen Kunststoff geringer Viskosität zu verwenden, vorzugsweise einen Kunststoff, der flüssiger als Wasser ist. Dadurch wird das Eindringen des Kunststoffs in die Hohlräume der Hartstoffbeschichtung erleichtert.

Bei Ausführungsformen der Erfindung wird das Verfahren so angewandt, daß lediglich eine einzige Kunststoffbeschichtung vorgesehen wird, die dann im allgemeinen die gesamte Dicke der Hartstoffbeschichtung einnimmt. Bei anderen Ausführungsformen der Erfindung ist jedoch vorgesehen, daß die poröse Beschichtung zunächst nur in ihrem dem metallischen Körper benachbarten Bereich getränkt wird, und daß nach dem Aushärten durch Elektronenbestrahlung der Körper wiederum mit einem Kunststoff getränkt wird, der ebenfalls durch Elektronenbestrahlung vernetzt wird. Es kann hierbei bei Ausführungsformen der Erfindung der gleiche Kunststoff verwendet sein, wenn in besonderen Fällen beispielsweise eine gewünschte Vernetzung bis in relativ große Tiefe nicht in einem einzigen Bestrahlungsvorgang erfolgen kann, weil die Kunststoffschicht hierzu zu dick ist ; bei anderen Ausführungsformen der Erfindung sind jedoch unterschiedliche Kunststoffe verwendet. Insbesondere kann die äußere Kunststoffschicht so gewählt sein, daß sich ein besonders niedriger Reibungskoeffizient des Körpers ergibt ; die äußere fertig vernetzte Kunststoffschicht kann in diesem Falle insbesondere Polytetrafluoräthylen sein.

Bei ebenen Werkstücken kann das Eindringen des Kunststoffes nur in den dem metallischen Körper benachbarten Bereich der porösen Beschichtung dadurch bewirkt werden, daß auf die poröse Schicht nur eine beschränkte zur Füllung der dem metallischen Körper benachbarten Kapillaren erforderliche Menge Kunststoff aufgebracht wird, der dann durch entsprechende Erwärmung in Folge der Schwerkraft nach unten sickert, wobei wegen der begrenzten Menge des flüssigen Kunststoff die oberen Bereiche vom Kunststoff wieder frei werden und nach dem Aushärten des eingebrachten Kunststoffes mit einem anderen Kunststoff gefüllt werden können. Wo ein derartiges Verfahren nicht möglich ist, kann die ganze Beschichtung mit einem bestimmten Kunststoff angefüllt werden und das Werkstück auf eine Temperatur erwärmt werden, bei der der flüssige Kunststoff aus dem oberflächennahen Bereich verdampft, wobei dann bei dieser Temperatur bereits eine Aushärtung des verbleibenden Kunststoffes erfolgen kann. In den durch Verdampfung des Kunststoffes frei gewordenen Bereich der porösen Schicht kann dann ein anderer Kunststoff eingebracht und durch Elektronenbestrahlung ausgehärtet werden. Um die Verdampfung des Kunststoffes an der Oberfläche zu erreichen, kann die Erwärmung so vorgenommen werden, daß sich dieser an der Oberfläche befindliche Bereich der Schicht stärker erwärmt als der dem metallischen Körper benachbarten Bereich der porösen Schicht.

Ein wichtiger Vorteil der Erfindung liegt noch in folgendem : Muß ein mit Hartstoff beschichteter Körper, beispielsweise ein Zylinder einer Druckmaschine, zur Erzielung einer ausreichend glatten Oberfläche geschliffen werden, so werden häufig ganze Körner des Beschichtungsstoffs aus der Beschichtung gerissen, so daß ein bestimmtes Maß der Rauhtiefe nicht unterschritten werden kann. Ist der Körper dagegen mit der erfindungsgemäßen Versiegelung versehen, so hält die vernetzte Kunststoffschicht insbesondere dann, wenn sie bis in größere Tiefen der Beschichtung reicht, die Körner der Hartstoffbeschichtung fest, so daß beim Schleifvorgang einzelne zu weit nach außen ragende Körner teilweise abgetragen werden, wie dies erwünscht ist, aber nicht vollständig aus der Beschichtung herausgerissen werden.

Die Erfindung wird im folgenden anhand eines Ausführungsbeispieles beschrieben. Ein metallischer Körper, bei dem es sich im Ausführungsbeispiel um einen Druckzylinder einer Druckmaschine handelt, und der aus Stahl besteht und Abmessungen von 180 cm Länge und 85 cm Durchmesser aufweist, wird im Plasmasprühverfahren mit einer Schicht aus Wolframkarbid überzogen. Diese Beschichtung hat eine Dicke von etwa 100 µm. Das Plasmasprühverfahren oder, wie es auch genannt wird, Plasmaspritzen, und die hierfür erforderlichen Vorrichtungen sind bekannt. Dabei wird ein Gas einem Lichtbogen-Plasmabrenner zugeführt und in dem Lichtbogen je nach Art des Gases dissoziiert und ionisiert. Kurz vor dem Düsenaustritt wird dem unter hoher Geschwindigkeit ausströmenden Plasma das pulverisierte Spritzgut, also der Hartstoff, mit Hilfe eines Trägergases zugeführt. Als Plasmagas wird häufig Argon verwendet.

Anschließend wird der mit der Hartstoffbeschichtung versehene Körper so erwärmt, daß die Temperatur des Körpers von innen nach außen etwas abnimmt. Die Erwärmung bewirkt, daß die in den Poren der Oberflächenschicht enthaltene Luft großenteils entweicht. Hierauf wird der beschichtete Körper mit einem flüssigen Kunststoff besprüht, der unten näher angegeben ist. Dieser Kunststoff zieht, zumindest teilweise auch infolge von Kapillarwirkung, in die Poren der Beschichtung ein, nicht zuletzt deshalb, weil der flüssige Kunststoff unter weiterer Verflüssigung in die wärmeren Bereiche der Beschichtung, also nach innen, vordringt.

Das Besprühen erfolgt unmittelbar nach dem Erwärmen des Werkstücks auf etwa 80 °C, damit die aus den Poren der Beschichtung ausgetretene Luft nicht inzwischen wieder eindringt.

Anschließend an das Besprühen wird das Werkstück durch Elektronen bestrahlt. Eine für eine derartige Bestrahlung geeignete Anlage wird von der Firma Otto Dürr Anlagenbau GmbH, D-7000 Stuttgart unter der Typenbezeichnung ESH 150 vertrieben. Diese Anlage erzeugt Elektronen mit einer Energie von 150 keV, dabei kann der zu bestrahlende Körper sich an der freien Atmosphäre befinden und wird lediglich zum Fernhalten des Sauerstoffs der Luft in dem Bereich, in dem die Elektronen auf den Körper auftreffen, mit einem geeigneten Inertgas gespült. Als Inertgas kommt beispielsweise Stickstoff in Frage. Von der genannten Anlage gibt es mehrere Ausführungsformen, die sich in der Breite des erzeugten Elektronenstrahls unterscheiden. Bei einer derartigen Anlage beträgt die Leistung des zum Bestrahlen zur Verfügung stehenden Elektronenstrahls 7,5 kW.

Es ist ansich nicht erforderlich, daß die gesamte Hartstoffschicht von dem Elektronenstrahl durchdrungen wird, es genügt vielmehr, wenn die vom Elektronenstrahl durchdrungene Schicht so tief ist, daß sie bei einer nachfolgenden Bearbeitung nicht ganz abgetragen wird, so daß auch nach einer nachfolgenden Bearbeitung die Oberfläche des Werkstücks mit ausgehärtetem Kunststoff bedeckt ist. Der unterhalb dieser ausgehärteten Kunststoffschicht befindliche Kunststoff härtet dann im Laufe der Zeit aus, beispielsweise innerhalb von etwa 2 bis 10 Wochen.

Die Versiegelung durch den mittels Elektronenbeschuß vernetzten oder ausgehärteten Kunststoff ist außerordentlich wirksam. Eine unversiegelte, im Plasmaspritzverfahren aufgebrachte Schicht wird beispielsweise bei einem einzigen Arbeitsgang durch Sandstrahlen mit Korund entfernt. Ist eine erfindungsgemäße ausgehärtete Kunststoffschicht in die Hartstoffschicht eingebracht, so sind zum Entfernen dieser kombinierten Schicht etwa sechs derartige Sandstrahlvorgänge erforderlich.

Durch die vernetzte Kunststoffschicht ist es erstmals möglich, Werkstücke mit im Plasmasprühverfahren vergüteten Oberflächen im chemischen Bereich zu verwenden, wo ohne Vorhandensein der gehärteten Kunststoffschicht die Hartstoffbeschichtung durch Korrosion des diese Schicht tragenden Metallkörpers Schaden nehmen würde. Eine Tränkung der Hartstoffschicht mit einem nicht ausgehärteten Kunststoff könnte dagegen die Korrosion des Metallkörpers nicht mit Sicherheit verhindern.

Wollte man die in die Hartstoffschicht eingebrachte flüssige Kunststoffschicht durch Anwendung erhöhter Temperaturen innerhalb relativ kurzer Zeit vernetzen, so müßten hierfür Temperaturen zwischen 130 °C und 250 °C, je nach der Art des verwendeten Kunststoffs, angewendet werden.

Es hat sich überraschend gezeigt, daß die Elektronenbestrahlung trotz der durch die einzelnen Partikel der Hartstoffschicht zu erwartenden Abschattung eine wirkungsvolle schnelle Aushärtung der Kunststoffschicht bewirkt. Dabei kann eine Aushärtung bis in eine Tiefe von 300 J.Lm erzielt werden. Demgegenüber sind bei vielen Anwendungen die Hartstoffschichten nur etwa 100 µm dick, so daß in einem einzigen Bestrahlungsgang die Kunststoffschicht vollständig ausgehärtet werden kann.

Zur Zeit wird als günstig die Verwendung eines hochmolekularen Kunststoffes angesehen, der im wesentlichen aus Polyäthylen-Glycol-Dimethacrylat oder Trimetylol-Propan-Trimethacrylat unter Beimengung von aliphatischen und/oder aromatischen Kohlenwasserstoffen, insbesondere Aminen besteht, und der die üblichen Zusätze von Weichmacher, Polymer-Verdicker, Peroxid, Toluidin, Saccharin, Füllstoffen, Pigmenten, Stabilisatoren und dgl., z. T. auf Si-Basis aufweist.

## Patentansprüche

1. Verfahren zur Oberflächenbehandlung einer auf ein Werkstück aufgebrachten porösen Beschichtung, bei dem die Beschichtung mit einem die Poren versiegelnden Kunststoff getränkt wird, dadurch gekennzeichnet, daß das Werkstück ein Maschinenteil hoher Abriebfestigkeit ist, daß das Werkstück zunächst im Plasmasprühverfahren mit einer Beschichtung aus einem Hartstoff wie Aluminiumoxid, Wolframcarbid, Chrom versehen wird, daß alsdann zum Tränken ein vernetzbarer Kunststoff oder Lack verwendet wird, daß der Kunststoff zumindest in dem nach außen weisenden Bereich durch Bestrahlung mit Elektronen ausgehärtet, insbesondere vernetzt wird und daß anschließend die Oberfläche unmittelbar nach der Vernetzung weiter bearbeitet, insbesondere geschliffen wird.

2. Verfahren nach Anspruch 1, dadurch gekennzeichnet, daß das Werkstück vor dem Aufbringen des flüssigen Kunststoffs oder Lacks auf etwa 80 °C erwärmt wird, und daß der Kunststoff bzw. Lack auf das erwärmte Werkstück aufgebracht wird.

3. Verfahren nach Anspruch 1 oder 2, dadurch gekennzeichnet, daß der Kunststoff auf die Beschichtung aufgesprüht wird.

4. Verfahren nach einem der vorhergehenden Ansprüche dadurch gekennzeichnet, daß ein Kunststoff oder Lack geringer Viskosität verwendet wird.

5. Verfahren nach einem der vorhergehenden Ansprüche, dadurch gekennzeichnet, daß die Menge des flüssigen Kunststoffs oder Lacks derart bemessen ist, daß die poröse Beschichtung nur in ihren unteren Bereichen getränkt wird, und daß nach dem Vernetzen dieser Kunststoffschicht das Werkstück wiederum mit einem flüssigen Kunststoff oder Lack getränkt wird, der ebenfalls durch Elektronenbestrahlung vernetzt wird.

6. Verfahren nach Anspruch 5, dadurch gekennzeichnet, daß unterschiedliche Kunststoffe bzw. Lacke für die unterschiedlichen Tränkungsvorgänge verwendet werden.

## Claims

1. A method of surface treatment of a porous coating applied to a workpiece, in which the coating gets soaked with a plastics which seals the pores, characterized in that the workpiece is a highly abrasion-resistant machine part, that the workpiece first of all gets provided by the plasma spray method with a coating of a hard substance such as aluminium oxide, tungsten carbide or chromium, that then for the soaking a crosslinkable plastics or varnish is employed, that the plastics at least in the region pointing outwards is hardened by electron radiation and in particular is cross-linked, and that subsequently the surface directly after the cross-linking gets further processed and in particular is ground.

2. A method as in Claim 1, characterized in that before the application of the liquid plastics or varnish the workpiece is heated to about 80 °C and that the plastics or varnish is applied to the heated workpiece.

3. A method as in Claim 1 or 2, characterized in that the plastics gets sprayed onto the coating.

4. A method as in one of the preceding Claims, characterized in that a plastics or varnish of low viscosity is employed.

5. A method as in one of the preceding Claims, characterized in that the amount of the liquid plastics or varnish is measured out in such a way that the porous coating gets soaked only in its lower regions, and that after the cross-linking of this plastics layer the workpiece gets soaked again with a liquid plastics or varnish which likewise gets cross-linked through electron radiation.

6. A method as in Claim 5, characterized in that different plastics or varnishes are employed for the different soaking processes.

## Revendications

1. Procédé de traitement de surface d'une couche poreuse sur une pièce usinée, dans lequel la couche est imprégnée avec une matière plastique bouchant les pores, caractérisé en ce que la pièce usinée est un élément de machine à haute résistance à l'usure, que la pièce est munie d'abord selon un procédé de projection de plasma, d'une couche en matière dure telle que oxyde d'aluminium, carbure de tungstène, chrome, que ensuite pour l'imprégnation, on utilise une matière plastique réticulable ou une laque, que la matière plastique est durcie, en particulier réticulée, au moins dans la zone tournée vers l'extérieur, par irradiation électronique et, que ensuite la surface est encore travaillée en particulier poncée, directement, tout de suite après la réticulation.

2. Procédé selon la revendication 1, caractérisé en ce que la pièce est chauffée à environ 80 °C, avant l'apport de la matière plastique ou de la laque liquide et que la matière plastique ou la laque est apportée sur la pièce réchauffée.

3. Procédé selon la revendication 1 ou 2 caractérisé en ce que la matière plastique est projetée sur la couche.

4. Procédé selon l'une des revendications précédentes, caractérisé en ce que l'on utilise une matière plastique ou une laque de viscosité réduite.

5. Procédé selon l'une des revendications précédentes, caractérisé en ce que la quantité de la matière plastique ou de la laque liquide est mesurée de sorte que la couche poreuse n'est imprégnée que dans ses zones inférieures et que, après la réticulation de cette couche plastique, la pièce est de nouveau imprégnée avec une matière plastique ou laque liquide, qui est réticulée également par irradiation électronique.

6. Procédé selon la revendication 5, caractérisé en ce qu'on utilise des matières plastiques ou laques différentes pour les différents processus d'imprégnation.
